# EUROPÄISCHE PATENTSCHRIFT

(11) **EP 0 022 455 B1**
(45) Veröffentlichungstag und Bekanntmachung des Hinweises auf die Patenterteilung: **09.02.1983**
(21) Anmeldenummer: 80102454.8
(22) Anmeldetag: 06.05.1980
(51) Int. Cl.: C06F 3/08

(54) **Verfahren zur Herstellung von Zündholzreibflächen**
A process for the preparation of striking surfaces for matches
Procédé de préparation de surfaces de frottoir pour allumettes

(30) Priorität: 12.07.1979 DE 2928140
(43) Veröffentlichungstag der Anmeldung: 21.01.1981
(73) Patentinhaber: HOECHST AKTIENGESELLSCHAFT, 65926 Frankfurt am Main (DE)
(72) Erfinder: Adam, Wilhelm, Dr., D-6078 Neu-Isenburg II (DE); Ulrich, Hannsjörg, Dr., D-5042 Erftstadt (DE); Dany, Franz-Josef, Dr., D-5042 Erftstadt (DE); Kalteyer, Gerd, D-5042 Erftstadt (DE)

## Beschreibung

Die vorliegende Erfindung betrifft ein Verfahren zur Herstellung von Zündholzreibflächen, indem man zunächst aus rotem Phosphor, Reibmitteln, wie z. B. Glasmehl oder Sand, Bindemitteln in Form von wäßrigen Harnstoff-Formaldehyd- oder Melamin-Formaldehyd-Kondensaten sowie gegebenenfalls Härtern, wie z. B. Ammoniumchlorid, Füllstoffen, wie z. B. Fe₂0₃, Mn0₂, Sb₂S₃ oder zusätzlichem Wasser zur Regulierung der Viskosität der Mischung eine wäßrige Maische bereitet. Mit dieser Maische beschichtet man dann die jeweilige Reibflächenunterlage, welche aus Papier, Holz, Karton usw. bestehen kann und behandelt gegebenenfalls die erhaltene Fläche anschließend mit Wärme, wobei die beschichteten Flächen getrocknet und die darin enthaltenen Bindemittel kondensiert und gehärtet werden.

Das Auftragen der Maischen auf die Reibflächenunterlagen kann beispielsweise mit Pinseln oder mit Druckmaschinen erfolgen.

Die Maischen sollen dünn und streichfähig sein, damit eine gleichmäßig dünne Verteilung der Maische auf der Unterlage gewährleistet ist. Zu dicke Auflagen neigen nach dem Austrocknen zum Abbröckeln und Reißen.

Früher, und z. T. auch noch heute, verwandte man als Bindemittel Haut- oder Knochenleim oder Gummi arabicum, gegebenenfalls in Verbindung mit Gummi traganth.

Ein gravierender Nachteil der damit hergestellten Reibflächen ist ihre Unbeständigkeit gegen Feuchtigkeit, insbesondere unter tropischen Bedingungen, wobei gleichzeitig ein Bakterienbefall zusätzlich zur Zerstörung der Reibflächen beitragen kann.

Aus diesem Grunde sind schon häufig Versuche unternommen worden, Bindemittel auf Basis von Harnstoff- bzw. Melamin-Formaldehydharzen oder Polyvinylchloriddispersionen zu verwenden. Dabei erwiesen sich Formulierungen auf PVC-Basis zwar als gut aber auch als sehr teuer.

Die Harnstoff- oder Melaminharze zeigten sich zwar weitgehend resistent gegen bakteriellen Befall, neigten aber zur Ausbildung spröder, brüchiger Anstrichflächen. Außerdem ist in diesen Fällen die Durchdringung der Reibflächen durch Feuchtigkeit oder Wasser nicht aufgehoben, sondern äußerstenfalls nur gehemmt.

Hinzu kam, daß die Aushärtung dieser Harze nicht in jedem Falle in der gleichen-Weise erfolgte, und daß, in Abhängigkeit vom jeweils eingesetzten roten Phosphor, sehr häufig klebrige oder brüchige Reibflächen entstanden.

Überraschenderweise wurde nun gefunden, daß sich bei Verwendung von rotem Phosphor in Verbindung mit Harnstoff-Formaldehyd- oder Melamin-Formaldehyd-Kondensaten als Bindemittel, unabhängig von der Herkunft des Phosphors gleichgleibend gute Reibflächen herstellen lassen, wenn man der wäßrigen Maische der Ausgangsprodukte, bezogen auf den Feststoffgehalt der Harnstoff- bzw. Melamin-Formaldehyd-Kondensate, als Vernetzer 5 bis 20 Gew.-%, vorzugsweise 10 bis 15 Gew.-%, eines aminharzvernetzenden Polyesters oder eines durch Copolymerisation von Acryl-und/oder Methacrylester mit Vinylacetat im Gewichtsverhältnis 9:1 1 bis 1:9 hergestelltes Copolymerisat, das, bezogen auf den monomeren Esteranteil, auch bis zu 20 Gew.-% Acryl- und/oder Methacrylsäure einpolymerisiert enthalten kann, zusetzt. Zweckmäßigerweise wird der Polyester in Form einer wäßrigen Lösung, das Copolymerisat in Form einer wäßrigen Dispersion oder einer wäßrig-alkoholischen Lösung zugesetzt, wobei die angegebenen Gewichtsprozente für den Zusatz sich auf den Feststoffgehalt der Harnstoff- bzw. Melamin-Formaldehyd-Kondensate und auf den Feststoffgehalt des Vernetzers beziehen. Dann stellt man den pH-Wert der erhaltenen Mischung durch Zugabe einer wäßrigen Lösung von Ammoniak, organischen Aminen oder einer Mineralsäure, insbesondere von Phosphorsäure, im Falle der Verwendung des Copolymerisats auf Werte zwischen 6,5 und 8,0, vorzugsweise von 7 bis 7,5, und im Falle der Verwendung des Polyesters auf Werte von 7 bis 11, vorzugsweise 9,2 bis 9,6, ein, bevor man mit der Mischung die Reibflächenunterlage beschichtet.

Falls für die pH-Wert-Einstellung organische Amine verwendet werden, werden niedrigsiedende organische Amine wie z. B. Trimethylamin, Triäthylamin, vorzugsweise jedoch Dimethyläthanolamin, verwendet.

Zur Trocknung und/oder Aushärtung können die Flächen bei etwa 90 bis 130°C ca. 5 Minuten lang getempert werden. Die erhaltenen Reibflächen sind selbst in dicker Schicht elastisch biegsam und haften gut auf Unterlagen aus Holz, Papier, Karton usw. Für die Anwendung auf Kunststoffflächen können gegebenenfalls zusätzliche Haftvermittler eingearbeitet werden. Die Zündfähigkeit ist mit »sehr gut« zu bezeichnen und wird durch Feuchtigkeit und Wasser nur wenig reduziert.

Eine erfindungsgemäß hergestellte Maische weist beispielsweise folgende Zusammensetzung auf:

Geeignete Melamin-Formaldehyd-Kondensate sind ein- oder mehrkernige methylolierfe Melamine mit einem Molverhältnis 1 : 1,3 bis 1 : 6, deren Methylolgruppen unveräthert oder mit mindestens einem ein- oder mehrwertigen aliphatischen Alkohol mit 1 bis 6, vorzugsweise 1 bis 4 C-Atomen teilweise oder vollkommen veräthert sind, mit begrenzter, vorzugsweise unbegrenzter Wasserverdünnbarkeit, oder deren Mischungen. Der ein- oder mehrwertige aliphatische Alkohol kann dabei gesättigt oder ungesättigt sein, und seine Kohlenstoffkette kann auch durch eine oder mehrere Ätherbrücken unterbrochen sein. Geeignete Alkohole sind beispielsweise Methanol, Äthanol, n-Propanol, iso-Propanol, n-Butanol, iso-Butanol, n-Pentanol, iso-Pentanol, n-Hexanol, iso-Hexanol, Allylalkohol, Äthylenglykol, Propylenglykol, Butandiole, wie Butandiot-1,4, Hexandiole, wie Hexandiol-1,6, Diäthylenglykol, Triäthylenglykol, Dipropylenglykol, Glyzerin. Methanol wird als aliphatischer Alkohol bevorzugt. Bevorzugte Melamin-Formaldehyd-Kondensate sind Trimethylolmelamin-trimethyläther, Hexamethylolmelamin-hexamethyläther oder Peniamethylölmelamintrimethyl- äther.

Die ein- und mehrkernigen Methylolmelamine können auch die in der Aminoplastchemie üblichen Modifizierungsmittel in Mengen von etwa 2 bis 20 Gew.-%, bezogen auf einkerniges oder mehrkerniges Methylolmelamin, enthalten. Solche Modifizierungsmittel sind beispielsweise Sorbit, Zucker, Lactam, wie z. B. _{B}-Aminocaprolactam, Methylenbisformamid, Toluolsulfonamide, wie z. B. p-Toluolsulfonamid. Eine derartige Modifizierung ist jedoch nicht unbedingt erforderlich.

Als Harnstoff-Formaldehyd-Kondensate kommen monomere oder polykondensierte Methylolverbindungen des Harnstoffs mit einem Molverhältnis Harnstoff zu Formaldeiₗyd von 1 : bis 1 : 3 in Betracht, die auch mit den bereits genannten ein- oder mehrwertigen aliphatischen Alkoholen ganz oder teilweise veräthert sein können. Auch Mischungen verätherter oder unverätherter monomerer und/oder polykondensierter methylolierter Harnstoffe können Verwendung finden, ebenso Mischungen der genannten Melamin-Formaldehyd-Kondensate mit den genannten Harnstoff-Formaldehyd-Kondensaten.

Der als Vernetzer zu verwendende wasserlösliche aminoharzvernetzende Polyester besitzt insbesondere eine OH-Zahl von 30 bis 450, vorzugsweise von 80 bis 200, eine Säurezahl von 20 bis 300, vorzugsweise 60 bis 100, und, gemessen in 50gew.-%iger Lösung in Butylglykol, eine dynamische Viskosität von 100 bis 750mPa · s. Derartige Polyester sind bekannt und werden durch Polykondensation zweiwertiger Dicarbonsäuren und zweiwertiger A!kohole hergestellt, wobei auch geringe Mengen drei- und mehrwertiger Carbonsäuren und/oder Alkohole anwesend sein können. Bei der Polykondensation können auch Derivate der Carbonsäuren und Alkohole, insbesondere Ester mit niederen Alkoholen, Säurechloride, Anhydride oder Lactone eingesetzt werden.

Geeignete zweibasische Carbonsäuren oder deren Derivate sind beispielsweise Phthalsäure, Phthalsäureanhydrid, Isophthalsäure, Terephthalsäure, Tetrahydrophthalsäure, Hexahydrophthalsäure, Endomethylen-Tetrahydrophthalsäureanhydrid, Hexachloroendomethylen-Tetrahydrophthalsäureanhydrid, Bernsteinsäure, Glutarsäure, Adipinsäure, Pimelinsäure, Korksäure, Azelainsäure, Sebacinsäure.

Geeignete ungesättigte zweibasische Carbonsäuren bzw. deren Derivate sind beispielsweise: Maleinsäureanhydrid, Fumarsäure, Itaconsäure, Citraconsäure, Mesaconsäure.

Geeignete Glykole für die Herstellung der Polyester sind beispielsweise: Äthylenglykol, Propylenglykol-(1,2), Propylenglykol-(1,3), Butylenglykol-(1,2), Butylenglykol-(1,3), Butylenglykol-(1,4), Diäthylenglykol, Dipropylenglykol, Triäthylenglykol, 1,5-Pentandiol, 1,6-Hexandiol, Hexylenglykol (=2-Methyl-2,4-pentandiol), Neopentylglykol (=2,2-Dimethyl-₁,3-propandiol).

Durch Einbau einer geringen Menge von drei- oder mehrwertigen Carbonsäuren und/oder Alkoholen kann eine Verzweigung bzw. Vernetzung des Polyesters erreicht werden. Hierfür sind beispielsweise Trimethylolpropan, Trimethyloläthan, 1,2,6-Hexantriol, Glyzerin, Pentaerythrit geeignet.

Es sind besonders solche Polyester geeignet, bei denen die Polycarbonsäurekomponente ganz oder zum Teil aus aliphatischen Dicarbonsäuren, insbesondere Adipin-, Bernstein-, Sebacin- oder Azelainsäure besteht.

Der Polyester kann gegebenenfalls auch durch einen Gehalt an Monocarbonsäuren modifiziert sein. Bei den zur Anwendung kommenden Polyestern handelt es sich nicht um lufttrocknende Systeme. Die Bedingung »wasserlöslich« im Zusammenhang mit dem Polyester bedeutet, daß der Polyester bei pH-Werten über 7 in Wasser gelöst werden kann.

Ein geeigneter Polyester wurde z. B. wie folgt hergestellt:

wurden 4½ h lang kondensiert, wobei die Temperatur von 125° C auf 185° C anstieg und 65 kg Destillat erhalten wurde, das aus 60 kg Wasser und 5 kg Äthylenglykol bestand. Die Ausbeute an Polyester betrug 574 kg. Der Festkörpergehalt des Polyesters betrug praktisch 100 Gew.-% (bestimmt durch einstündiges Erhitzen einer 1-g-Probe auf 140°C), die OH-Zahl wurde zu 181 und die Säurezahl zu 96 mg KOH/g bestimmt. Die Viskosität einer 50gew.-%igen Lösung in Butylglykol betrug 132 mPa · s. Als Bindemittel hat sich insbesondere ein etwa 45gew.-%iges wäßriges Harnstoff-Formaldehydharz-Kondensat bewährt, das unter der Bezeichnung »Madurit VMW 69/1®« (Hersteller Cassella Aktiengesellschaft, Frankfurt/Main) im Handel ist, während sich als Vernetzer eine ebenfalls im Handel befindliche, etwa 50gew.-%ige wäßrige Dispersion eines Copolymerisates ausgezeichnet hat, die unter dem Namen »Mowilith DM 56®« (Hersteller Hoechst Aktiengesellschaft, Frankfurt/Main) erhältlich ist, worin das Copolymerisat zu mehr als 50 Gew.-% aus einem Acrylsäureester und zu weniger als 50 Gew.-% aus Vinylacetat besteht und wobei die Dispersion eine Einfriertemperatur von -18°C hat.

Die folgenden Beispiele sollen den Erfindungsgegenstand näher erläutern, ohne daß er auf den Inhalt der Beispiele beschränkt sein soll.

### Beispiel 1

### (Vergleichsbeispiel)

Eine Mischung mit einem pH-Wert von 9,7, bestehend aus

wurde mit einem borstigen Pinsel auf eine Unterlage aus Karton aufgebracht und bei 100°C 5 Minuten lang getrocknet und gehärtet.

Dabei entstand eine ungleichmäßige, sehr brüchige, spröde Reibfläche.

### Beispiele 2-5

Einer gleichen Mischung wie im Beispiel 1 beschrieben, wurden, bezogen auf den Feststoffgehalt der Harnstoff-Formaldehyd-Kondensat-Lösung 5, 10, 15 und 20 Gew.-%, berechnet als Festsubstanz, einer 50gew.-%igen wäßrigen Dispersion eines Copolymerisates zugesetzt, das zu mehr als 50 Gew.-% aus einem Acrylsäureester und zu weniger als 50 Gew.-% aus Vinylacetat bestand. Diese Dispersion wies eine Einfriertemperatur von -18°C auf (Handelsbezeichnung »Mowilith DM 56®« der Hoechst Aktiengesellschaft, Frankfurt/Main).

Die erhaltenen Maischen wurden, nachdem sie auf jeweils verschiedene pH-Werte eingestellt worden waren, mit einem Pinsel auf eine Kartonunterlage aufgetragen und bei 100°C 5 Minuten lang getrocknet und gehärtet.

Die Gebrauchsfähigkeit der erhaltenen Reibflächen ist aus der nachfolgenden Tabelle ersichtlich:

### Beispiele 6-9

In Maischen gemäß den Beispielen 2 bis 5 wurde jeweils roter Phosphor eingesetzt, der einen pH-Wert von 2,1 aufwies, wodurch der pH-Wert der Maischen entsprechend beeinflußt wurde:

### Beispiel 10

Eine Mischung nach Beispiel 8 wurde mit Ammoniakwasser auf einen pH-Wert von 7,8 eingestellt. Die daraus wie oben hergestellte Reibfläche war gleichmäßig, elastisch und erst bei scharfen Knickbewegungen schwach brüchig und somit mit »gut« zu bewerten.

### Beispiele 11 -16

Ein Binder auf Basis eines Melamin-Formaldehyd-Harzes wurde mit einem Polyester, der in vorstehend beschriebener Weise hergestellt wurde, versetzt. (Dieses Gemisch ist im Handel unter der Bezeichnung ®Madurit VMW 82 erhältlich; Hersteller Cassella AG, Frankfurt.)

63 Teilen dieses Gemisches wurden dann 2 Teile Glasmehl (84%<90 µm) und 35 Teile roter Phosphor zugesetzt.

Der pH-Wert der erhaltenen Maische schwankte dabei je nach Provenienz des Phosphors in weiten Grenzen. Zur Abgrenzung der optimalen Kondensationsbedingungen wurde in den Beispielen 13-16 der pH-Wert mit NaOH (40%ig) auf höhere Werte eingestellt.

Die Maische wurde dann mit einem Pinsel in deckender Schicht auf einen Karton aufgebracht und 3 Minuten bei 120°C getrocknet. Die Bewertung der erhaltenen Reibflächen ist der nachfolgenden Tabelle zu entnehmen.

## Patentansprüche

1. Verfahren zur Herstellung von Zündholzreibflächen, indem man aus rotem Phosphor, Reibmitteln, Bindemitteln in Form von wäßrigen Harnstoff-Formaldehyd- oder Melamin-Formaldehyd-Kondensaten sowie gegebenenfalls Härtern und Füllstoffen eine wäßrige Maische bereitet, mit der man eine Reibflächenunterlage beschichtet, die gegebenenfalls anschließend mit Wärme behandelt wird, dadurch gekennzeichnet, daß man der Maische, bezogen auf den Feststoffgehalt der Bindemittelkondensate, 5 bis 20 Gew.-%, berechnet als Festsubstanz, eines Vernetzers, bestehend aus einem aminharzvernetzenden Polyester oder aus einem durch Copolymerisation von Acryl- und/oder Methacrylester mit Vinylacetat im Gewichtsverhältnis 1 : 9 bis 9 : 1 hergestelltes Copolymerisat, das, bezogen auf den monomeren Esteranteil, auch bis zu 20 Gew.-% Acryl- und/oder Methacrylsäure einpolymerisiert enthalten kann, zusetzt, und daß man den pH-Wert der erhaltenen Mischung im Falle des Zusatzes des Copolymerisats auf Werte von 6,5 bis 8,0 und im Falle des Zusatzes des Polyesters auf Werte von 7 bis 11 einstellt.

2. Verfahren nach Anspruch 1, dadurch gekennzeichnet, daß man der wäßrigen Maische 10 bis 15 Gew.-% des Vernetzers zusetzt.

3. Verfahren nach einem der Ansprüche 1 oder 2, dadurch gekennzeichnet, daß man das Copolymerisat in Form einer wäßrigen Dispersion zusetzt.

4. Verfahren nach einem der Ansprüche 1 oder 2, dadurch gekennzeichnet, daß man den Polyester in Form einer wäßrigen Lösung zusetzt.

5. Verfahren nach einem der Ansprüche 1 bis 3, dadurch gekennzeichnet, daß man den pH-Wert der durch Zusatz des Copolymerisats erhaltenen Mischung auf 7 bis 7,5 einstellt.

6. Verfahren nach einem der Ansprüche 1 bis 3 oder 5, dadurch gekennzeichnet, daß man den pH-Wert durch Zusatz von Phosphorsäure einstellt.

7. Verfahren nach einem der Ansprüche 1 bis 3, 5 oder 6, dadurch gekennzeichnet, daß man als Vernetzer eine etwa 50gew.-%ige wäßrige Dispersion eines Copolymerisates einsetzt, das zu mehr als 50 Gew.-% aus Acrylsäure-2-äthylhexylester und zu weniger als 50 Gew.-% aus Vinylacetat besteht, wobei die Dispersion eine Einfriertemperatur von -18°C aufweist.

8. Verfahren nach einem der Ansprüche 1, 2 oder 4, dadurch gekennzeichnet, daß man einen Polyester zusetzt, der eine OH-Zahl von 30 bis 450, eine Säurezahl von 20 bis 300 und, in 50gew.-%iger Lösung in Butylglykol, eine dynamische Viskosität von 100 bis 750 mPa - s besitzt.

9. Verfahren nach Anspruch 8, dadurch gekennzeichnet, daß man einen Polyester zusetzt, der eine OH-Zahl von 80 bis 200 und eine Säurezahl von 60 bis 100 besitzt.

10. Verfahren nach einem der Ansprüche 1, 2, 4, 8 oder 9, dadurch gekennzeichnet, daß man den pH-Wert der durch Zusatz des Polyesters erhaltenen Mischung auf 9,2 bis 9,6 einstellt.

## Claims

1. Process for making striking surfaces for matches, wherein red phosphorus, abrasive agents, binders which are in the form of aqueous urea/formaldehyde or melaminei'formaldehyde-condensates and, if desired, hardeners and fillers are made into an aqueous suspension, the suspension is applied on to a striking surface substrate and the substrate is heat-treated, if desired, which comprises: admixing the suspension, based on the solid matter content of the condensates used as binder, with 5 to 20 weight%, calculated as solid matter, of an agent cross-linking the amine resin, the cross-linking agent being a polyester or copolymer produced by subjecting an acryl and/or methacryl ester to copolymerization with vinyl acetate in a ratio by weight of 1 : 9 to 9 : 1, the copolymer having optionally up to 20 weight%, based on the monomeric ester proportion, of acrylic acid or methacrylic acid polymerized thereinto; and establishing, in the resulting mixture, a pH-value of 6.5 to 8.0, in the event of the copolymer being added thereto, or a pH-value of 7 to 11, in the event of the polyester being added thereto.

2. Process as claimed in claim 1, wherein 10 to 15 weight% of cross-linking agent is added to the aqueous suspension.

3. Process as claimed in claim 1 or 2, wherein the copolymer is added in the form of an aqueous dispersion.

4. Process as claimed in claim 1 or 2, wherein the polyester is added in the form of an aqueous solution.

5. Process as claimed in any of claims 1 to 3, wherein a pH-value of 7 to 7.5 is established in the mixture having the copolymer therein.

6. Process as claimed in any of claims 1 to 3 or 5, wherein the pH-value is established by addition of phosphoric acid.

7. Process as claimed in any of claims 1 to 3, 5 or 6, wherein the cross-linking agent is an about 50 weight% aqueous dispersion of a copolymer consisting to an extent of more than 50 weight% of acrylic acid-2-ethylhexyl ester and to an extent of less than 50 weight% of vinyl acetate, the dispersion having a second order transition temperature of -180 C.

8. Process as claimed in any of claims 1, 2 or 4, wherein the polyester added has an OH-number of 30 to 450, an acid number of 20 to 300 and a dynamic viscosity of 100 to 750 mPa - s, determined in a 50 weight% solution in butyl glycol.

5. Process as claimed in claim 8, wherein the polyester has an OH-number of 80 to 200 and an acid number of 60 to 100.

10. Process as claimed in any of claims 1, 2, 4, 8 or 9, wherein a pH-value of 9.2 to 9.6 is established in the mixture having the polyester therein.

## Revendications

1. Procédé de préparation de frottoirs pour allumettes dans lequel on prépare, à partir du phosphore rouge, de matières abrasives, de liants sous la forme de condensats aqueux urée-formaldéhyde ou mélamine-formaldéhyde et, le cas échéant, de durcisseurs et de matières de charge, une bouillie aqueuse qu'on applique en revêtement sur un support de frottoir et qu'on traite ensuite le cas échéant à la chaleur, caractérisé en ce que l'on ajoute à la bouillie, par rapport à la teneur en matières solides des condensats liants, de 5 à 20% en poids, exprimé en matières solides, d'un réticulant qui consiste en un polyester réticulant par les résines aminées ou en un copolymère préparé par copolymérisation d'esters acryliques et/ou méthacryliques avec l'acétate de vinyle dans un rapport en poids de 1 : 9 à 9 : 1 et qui, par rapport à la fraction d'esters monomères, peut également contenir jusqu'à 20% en poids d'acide acrylique et/ou méthacrylique à l'état copolymérisé, et on règle le pH du mélange obtenu à des valeurs de 6,5 à 8,0 lorsqu'on a ajouté le copolymère et à des valeurs de 7 à 11 lorsqu'on a ajouté le polyester.

2. Procédé selon la revendication 1, caractérisé en ce que l'on ajoute de 10 à 15% en poids de l'agent réticulant à la bouillie aqueuse.

3. Procédé selon l'une des revendications 1 ou 2, caractérisé en ce que l'on ajoute le copolymère à l'état de dispersion aqueuse.

4. Procédé selon l'une des revendications 1 ou 2, caractérisé en ce que l'on ajoute le polyester à l'état de solution aqueuse.

5. Procédé selon l'une des revendications 1 à 3, caractérisé en ce que l'on règle à une valeur de 7 à 7,5 le pH du mélange obtenu par addition du copolymère.

6. Procédé selon l'une des revendications 1 à 3 ou 5, caractérisé en ce que l'on règle le pH par addition d'acide phosphorique.

7. Procédé selon l'une des revendications 1 à 3, 5 ou 6, caractérisé en ce que l'on utilise en tant qu'agent réticulant une dispersion aqueuse à 50% en poids environ d'un copolymère consistant pour plus de 50% en poids en acrylate de 2-éthylhexyle et pour moins de 50% en poids en acétate de vinyle, la dispersion présentant une température de transition du second ordre de -18° C.

8. Procédé selon l'une des revendications 1, ou 4, caractérisé en ce que l'on ajoute un polyester qui possède un indice d'OH de 30 à 450, un indice d'acide de 20 à 300 et, en solution à 50% en poids dans le butylglycol, une viscosité dynamique de 100 à 750 mPa · s.

9. Procédé selon la revendication 8, caractérisé en ce que l'on ajoute un polyester qui possède un indice d'OH de 80 à 200 et un indice d'acide de 60 à 100.

10. Procédé selon l'une des revendications 1, 2, 4, 8 ou 9, caractérisé en ce que l'on règle à un niveau de 9,2 à 9,6 le pH du mélange obtenu par addition du polyester.
